# EUROPÄISCHE PATENTSCHRIFT

(11) **EP 0 224 522 B1**
(45) Veröffentlichungstag und Bekanntmachung des Hinweises auf die Patenterteilung: **27.02.1991**
(21) Anmeldenummer: 86903351.4
(22) Anmeldetag: 27.05.1986
(51) Int. Cl.: C10M 107/00, C10M 107/18, C10N 40/24, C10N 50/00, C10N 60/00, C10N 70/00

(54) **VERFAHREN ZUR SPANLOSEN UMFORMUNG VON METALLEN**
METHOD FOR METAL FORMING WITHOUT CUTTING
PROCEDE DE FORMAGE DE METAUX

(30) Priorität: 28.05.1985 DE 3519078
(43) Veröffentlichungstag der Anmeldung: 10.06.1987
(73) Patentinhaber: STETTER, Karl, D-8200 Rosenheim (DE)
(72) Erfinder: STETTER, Karl, D-8200 Rosenheim (DE)
(74) Vertreter: Flach, Dieter Dipl.-Phys.
(86) Internationale Anmeldenummer: EP8600318
(87) Internationale Veröffentlichungsnummer: WO8607087

(56) Entgegenhaltungen:
- EP-A- 0 028 384
- DE-A- 2 201 862
- DE-A- 3 227 102
- DE-C- 3 047 915
- FR-A- 1 312 676
- FR-A- 1 426 791
- FR-A- 2 270 319
- GB-A- 1 507 823
- US-A- 3 250 103

## Beschreibung

Die Fertigung metallischer Formteile erfolgt häufig durch spanlose Umfor- mung, wobei dem Werkstück ohne oder mit Vorwärmung durch die Einwirkung hoher äußerer Kräfte die gewünschte Form gegeben wird. Arten des span- losen Metallumformens sind z.B. das Draht-, Stangen-, Rohr-, Profil-, Tief- und Abstreckziehen, ferner das Kaltfließpressen, Kaltstauchen, Pilgern, Kalt- und Warmwalzen oder das Schmieden.

Es ist bekannt, bei der spanlosen Umformung von Metallen Schmiermittel einzusetzen, um die Ergebnisse durch Verringerung der Reibung zwischen dem Werkstück und dem Formwerkzeug zu verbessern. Als Schmiermittel werden Mineralöle mit oder ohne Hochdruckzusätzen, tierische und pflanzliche Öle, Fette und Wachse sowie Metallseifen auf Fettsaürebasis, insbesondere auf Stearinsäurebasis, eingesetzt.

Bei Verwendung der bekannten Schmiermittel führt die spanlose Umformung von Metallen in vieler Hinsicht zu unbefriedigenden Ergebnissen. Es werden häufig die erwünschten hohen Umformgrade und Umformgeschwindigkeiten nicht erreicht. Auch werden infolge auftretender Kaltverschweißungen und Ziehriefenbildung die erstrebten Maßgenauigkeiten und Oberflächengüten der Werkstücke sowie ausreichend lange Standzeiten der Werkzeuge nicht erzielt. Hinzu kommt, daß bei herkömmlichen Schmiermitteln zur Erreichung eines spürbaren Schmiereffektes oft chlor-, schwefel- und phosphorhaltige Zusatzstoffe erforderlich sind, durch die die Metalloberflächen verfärbt oder korrodiert werden und die Umwelt stark belastet wird. Die genannten Nachteile treten insbesondere in schwierigeren Fällen der Metallumformung auf, z.B. beim Drahtziehen, Rohrziehen, Profilziehen, Kaltfließpressen oder Gesenkschmieden von Stählen, vor allem von höherlegierten Stählen. In schwierigeren Fällen ist eine Metallumformung unter Verwendung herkömmlicher Schmiermittel in der Regel überhaupt nur möglich, wenn vor der Umformung auf die Werkstückoberfläche zusätzliche Trenn- bzw. Schmiermittelträgerschichten aufgebracht werden. Die Aufbringung der Trenn- bzw. Schmiermittelträgerschichten muß im allgemeinen in aufwendiger Weise chemisch durch Reaktion meist bestimmter Salzlösungen mit der Werkstückoberfläche unter Ausbildung entsprechender Überzüge auf der Werkstückoberfläche er folgen (z.B. "Phosphatierung", "Oxalierung"). Nur in weniger schwierigen Fällen genügt auch eine physikalische Aufbringung durch Eintrocknenlassen von Salzlösungen auf der Werkstückoberfläche, wobei jedoch die physikalische Aufbringung häufig völlig unzureichende Ergebnisse liefert. Die Trennschichten beeinträchtigen im übrigen oft die Oberflächenqualität der Werkstücke und erfordern einen hohen Aufwand für ihre Wiederentfernung vor der Weiterbearbeitung der Werkstücke, wobei außerdem aufarbeitungsbedürftige Abwässer anfallen. Zudem reicht die Wirkung der Trenn- bzw. Trägerschichten in schwierigen Fällen der Metallumformung häufig zur Erzielung akzeptabler Umformergebnisse nicht aus.

Aus der EP-A-0 028 384 ist es bekannt, daß Produkte der Luftoxidation von Polymerisaten von Ethylen mit 0, 5 bis 50 Gew.-% anderen olefinischen, sauerstoffhaltigen Comonomeren wachsartige Produkte liefern, die als Haushalts-Bodenpflegemittel oder auch Gleitmittel für die Kunststoffverarbeitung geeignet sind. Sie weisen die Vorteile auf, aus ihren Emulsionen mit hohem Selbstglanz aufzutrocknen und rutschfeste Filme zu bilden bzw. bei ihrer Verwendung als Gleitmittel für die Kunststoffverarbeitung eine hohe Transparenz und hohe Ausstoßraten zu gewährleisten.

Aus der DE-OS 30 47 915 ist es ferner bekannt, daß durch Oxidation von pulverförmigen oder geschmolzenen Polyolefinen mit schwefelsaurer Chromsäurelösung helle, harte, sauerstoffhaltige Wachsprodukte entstehen.

Beide genannten Veröffentlichungen erwähnen neben der bevorzugten Verwendung auf dem Putzmittelgebiet in offensichtlich rein spekulativer Weise zahlreiche andere Möglichkeiten einer Verwendung, ohne dazu nähere Ausführungen zu enthalten oder die tatsächliche Eignung dieser Produkte für alle diese Verwendungen glaubhaft zu machen.

Das gilt insbesondere für die Erwähnung einer Verwendung als Schmiermittel für die Metallbearbeitung, wobei dieser allgemeine Begriff die spanabhebende Bearbeitung genauso umfaßt wie die spanlose Bearbeitung. Es ist dem Fachmann jedoch gut bekannt, daß an ein Schmiermittel für die spanlose Metallbearbeitung ganz andere Anforderungen gestellt werden als an solche für die spanabhebene Metallbearbeitung. Insbesondere gibt die offensichtlich rein spekulative Erwähnung einer Eignung als Schmiermittel für die Metallbearbeitung einem Fachmann, der ein Verfahren zur spanlosen Umformung von Metallen, insbesondere auch ein bekanntermaßen schwierig durchzuführendes derartiges Verfahren wie Drahtziehen, Rohrziehen, Profilziehen, Kaltfließpressen oder Gesenkschmieden von Stählen verbessern will, keinerlei Veranlassung, von den noch dazu voneinander deutlich unterschiedlichen Produkten der obigen Veröffentlichungen die gewünschte Lösung seines Problems zu erwarten, und ein derartiger Fachmann erhält aus den beiläufigen Bemerkungen der genannten Veröffentlichungen keinerlei nacharbeitbare Lehre zum technischen Handeln.

Der Erfindung liegt die Aufgabe zugrunde, ein Verfahren zur spanlosen Umformung von Metallen unter Verwendung eines synthetischen Schmiermittels, das gegebenenfalls in Verbindung mit Trenn- und/oder Schmiermittelträgerschichten verwendet wird, so zu verbessern, daß bei derartigen Verfahren höhere Umformgrade und höhere Umformgeschwindigkeiten erreichbar werden und Werkstücke erhalten werden können, die höhere Maßgenauigkeiten und bessere Oberflächengüten aufweisen, wobei gleichzeitig längere Standzeiten der Werkzeuge erreicht werden.

Diese Aufgabe wird gemäß der vorliegenden Erfindung gelöst durch ein Verfahren zur spanlosen Umformung von Metallen unter Verwendung eines synthetischen Schmiermittels, das gegebenenfalls in Verbindung mit Trenn- und/oder Schmiermittelträgerschichten verwendet wird, das dadurch gekennzeichnet ist, daß das Schmiermittel ausgewählt ist aus den Produkten der Luftoxidation von Polymerisaten von 1-Olefinen mit Säurezahlen zwischen 5 und 150 mg KOH/g, Schmelzviskositäten zwischen 5 und 100000 mPa s bei 160°C sowie Schmelzpunkten über 90°C sowie

Veresterungs- und Verseifungsprodukten dieser Oxidationsprodukte sowie Gemischen der genannten Substanzen, wobei dieses Schmiermittel in reiner Form oder im Gemisch mit anderen an sich bekannten Mischungsbestandteilen von Schmiermitteln eingesetzt wird.

Die mit der Erfindung im Vergleich zu bekannten Verfahren erzielten Vorteile bestehen insbesondere darin, daß höhere Umformgrade und höhere Umformgeschwindigkeiten, ferner höhere Maßgenauigkeiten und bessere Oberflächengüten der Werkstücke sowie längere Standzeiten der Werkzeuge erreicht werden. Auch lassen sich die Umformungen mit deutlich verringertem Energieaufwand und verringerter Umweltbelastung durchführen. Darüber hinaus kann in vielen Fällen die Aufbringung zusätzlicher Trenn- bzw. Schmiermittelträgerschichten vereinfacht werden oder ganz entfallen.

Die beim erfindungsgemäßen Verfahren als Schmiermittel eingesetzten Oxidate von Polymerisaten von 1-Olefinen sind Oxidate von Homopolymerisaten von C₂-C₁₈-Alkenen mit endständiger Doppelbindung, vorzugsweise der C₂-C₁₂-Alkenen, vor allem des Ethens, des Propens, des 1-Butens, des 3-Methyl-1-butens, des 1-Pentens, des 1-Hexens und des 1-Octens, zu verstehen, sowie von Copolymerisaten dieser 1-Olefine miteinander und ferner von Copolymerisaten dieser 1-Olefine mit bis zu 50, vorzugsweise bis zu 30, insbesondere bis zu 20, vor allem aber bis zu 15 Gew.-%, an sauerstoffhaltigen 1-Olefinen.

In die Luffoxidation eingesetete polymerisate sind z.B. die handelsüblichen Polyethylene, Polypropylene, Polybutylene usw., wie sie nach bekannten Verfahren, beispielsweise durch Hoch-, Mittel- oder Niederdrukpolymerisation erhalten werden. Copolymerisate der 1 -Olefine enthalten gleichzeitig mindestens zwei unterschiedliche 1 -Olefinbausteine. Hierzu gehören z.B. Polyethylene mit einem Gehalt von bis zu 30, vorzugsweise bis zu 20, insbesondere bis zu 10 Gew.-%, an anderen l-Olefinen wie Propen, 1-Buten usw. Auch die neuerdings unter der Bezeichnung LLDPE verfügbaren Copolymerisate des Ethylens mit höheren 1-Olefinen sind hierzu zu rechnen. Copolymerisate der 1 -Olefine mit sauerstoffhaltigen Olefinen sind z.B. Copolymerisate des Ethylens mit Vinylestern der Carbonsäuren wie Vinylacetat oder Vinylpropionat, ferner mit Vinylethern oder 1, 2-ethylenisch ungesättigten Carbonsäuren und deren Derivaten wie Acrylsäure, Methacrylsäure, Ethacrylsäure, Crotonsäure, Fumarsäure, Maleinsäure, Maleinsäureanhydrid Itaconsäure Mesaconsäure oder den Estern dieser Säuren. Es ist möglich, niedermolekulare wachsartige Polymerisate mit Molekülmassen zwischen 200 und 20000 (Schmelzviskositäten ca. 5 bis 100000 mPas bei 160°C) und höhermolekulare, kunststoffartige Polymerisate mit Molekülmassen zwischen 20000 und 5000000 (Schmelzindices MFI 190/2, 16 ca. 1000 bis 0, 001 g/10 min.) einzusetzen.

Unter den Oxidationsprodukten der Polymerisate sind Produkte zu verstehen, die durch Luftoxidation der Polymerisate entstehen. Ihre Herstellung kann nach bekannten Verfahren erfolgen, z.B. aus niedermolekularen Polymerisaten durch Vermischen der polymerisate im geschmolzenen Zustand mit Luft oder besonders vorteilhaft aus höhermolekularen Polymerisaten durch ßehandlung der Polymerisate bei erhöhten Temperaturen mit Luft im festen Zustand oder im geschmolzenen Zustand feinverteilt in einem inerten Dispersionsmittel. Ein derartiges Verfahren ist in der DE-OS 20 35 706 beschrieben. Die Oxidate weisen Säurezahlen zwischen 5 und 150, vorzugsweise zwischen 10 und 70, vorteilhaft zwischen 15 und 50, insbesondere zwischen 20 und 45 mg KOH/g, sowie Schmelzviskositäten zwischen 5 und 100000, vorzugsweise zwischen 50 und 50000, vorteilhaft zwischen 100 und 30000, insbesondere zwischen 500 und 20000, vor allem zwischen 1000 und 15 000 mPas bei 160°C auf. Ihre Schmelzpunkte liegen über 90, vorzugsweise über 100, insbesondere über 110, vor allem über 115°C. Die Schmelzpunkte der Oxidate von Copolymerisaten liegen eher in den unteren der angegebenen Bereiche. Insbesondere Oxidate mit hohem Gehalt an Dicarbonsäuren (> 10, vorzugsweise >20, vorteilhaft >40, insbesondere >60, vor allem >80 Gew.-%), wie sie bei der Oxidation höhermolekularer Polymerisate (Molekülmassen >5000, vorzugsweise >10000) entstehen, und Oxidate mit gleichzeitig vergleichsweise hohen Schmelzpunkten, hohen Schmelzviskositäten, hohen Kristallinitäten und hohen Polaritäten besitzen als Schmierstoffe bei der Metallumformung auch in schwierigeren Fällen hervorragende Eigenschaften.

Die Veresterungs- und/oder Verseifungsprodukte der Oxidate werden erhalten, indem man die Oxidate mit ein- oder mehrwertigen Alkoholen bzw. mit einbis dreiwertigen Metallionen oder mit Ammoniumionen teilweise oder vollständig verestert bzw. verseift oder zunächst teilweise verestert und dann die noch freien Carboxylgruppen teilweise oder vollständig verseift.

Als Veresterungskomponenten kommen hauptsächlich in Betracht: einwertige C₁- bis C₂₂-Alkanole, zweiwertige Alkohole wie 1, 2-Ethandiol, 1, 2-Propandiol, 1, 4-Butandiol oder Etheralkohole wie Diethylenglykol und höhere Polyalkylenglykole, ferner höherwertige Alkohole wie Trimethylolpropan oder Pentaerythrit, gegebenenfalls im Gemisch miteinander. Als Verseifungskomponenten werden in der Regel Li⁺, Na⁺, K⁺, Mg²⁺, Ca²⁺, Ba²⁺, Zn²⁺, Pb²⁺, Al³⁺, NH₄⁺ und Ammoniumionen organischer Amine in Form ihrer Hydroxide, Carbonate, Acetate, Stearate u.a. Salze eingesetzt, gegebenenfalls im Gemisch miteinander. Die Durchführung der Veresterung bzw. Verseifung erfolgt im allgemeinen in bekannter Weise durch Verrühren der geschmolzenen Oxidate mit den Veresterungs- bzw. Verseifungskomponenten, gegebenenfallsin Gegenwart geeigneter Katalysatoren, bis zum gewünschten Veresterungs- bzw. Verseifungsgrad. Ein derartiges Vorfahren ist in der DE-OS 22 01 862 beschnieben. Die Veresterung bzw. Verseifung kann auch durch inniges Vermischen der festen pulverisierten, suspendierten, dispergierten oder gelösten Oxidate mit den festen, suspendierten, dispergierten oder gelösten Reaktionspartnern erfolgen. Bei Verwendung von suspendierten, dispergierten der gelösten Reaktionspartnern kann das entstehende Produkt in feuchter, gegebenenfalls in suspendierter bzw. dispergierter Form, oder nach dem Trocknen in Pulverform für das erfindungsgemäße Verfahren eingesetzt weren. In einer anderen Ausführungsform können die Verseifungsprodukte hergestellt werden, indem die Oxidationsprodukte oder die teilweise vorveresterten Oxidationsprodukte im geschmolzenen Zustand, gegebenenfalls unter Zugabe von Emulgatoren, mit der in Wasser gelösten oder dispergierten Verseifungskomponente verrührt werden. Dabei entstehen wäßrige Lösungen oder Dispersionen der Verseifungsprodukte, die auch als solche vorteilhaft für das erfindungsgemäße Verfahren eingesetzt werden können.

Die Verseifungsprodukte, weniger die Veresterungsprodukte, weisen gegenüber den zugrundeliegenden Oxidaten im allgemeinen erhöhte Schmelzpunkte und Schmelzviskositäten auf. Bei den Verseifungsprodukten liegen die Schmelzpunkte über 100, vorzugsweise über 110, insbesondere über 120, vorteilhaft über 130, vor allem über 140°C, die Schmelzviskositäten über 100, vorzugsweise über 500, insbesondere über 1000, vorteilhaft über 3000, vor allem über 5000 mPas bei 180°C. Für die Veresterungsprodukte gelten eher die unteren der angegebenen Bereiche. Die Veresterungs- und/oder Verseifungsprodukte besitzen gegenüber den Oxidaten in bestimmter Hinsicht weiter optimierte Schmiereigenschaften durch eine speziell gegebene Kombination von vergleichsweise hohen Schmelzpunkten, hohen Schmelzviskositäten, hohen Kristallinitäten sowie durch eine spezielle Ausgewogenheit zwischen polaren und unpolaren Anteilen. Als besonders vorteilhaft haben sich vor allem die Verseifungsprodukte erwiesen, die Schmierfilme mit speziell herausragendem Gleit-, Haft- und Trennvermögen sowie erhöhter Reißfestigkeit bilden und diese Eigenschaften auch unter extremen Druck- und Temperaturbelastungen beibehalten. Die veresterten und vor allem die verseiften Oxidationsprodukte eignen sich deswegen in ganz besonderer Weise zum Einsatz als Schmiermittel bei schwierigen Umformungen von Metallen, z.B. beim Rohrziehen, Profilziehen, Drahtziehen, Pilgern, Walzen, Kaltfließpressen, Stauchen oder Schmieden, vorzugsweise bei schwer verformbaren Metallen wie Stählen, vor allem hochlegierten Stählen, auch Edelstählen, z.B. säurefesten Chrom- und Chrom-Nickel-Stählen.

Die Oxidate oder die Veresterungs- und/oder Verseifungsprodukte der können für das erfindungsgemäße Verfahren für sich, im Gemisch miteinander oder im Gemisch mit anderen Stoffen als Schmiermittel für die Umformung von Metallen eingesetzt werden. Als andere Mischungskomponenten kommen beispielsweise Mineralöle, pflanzliche oder tierische Öle, Fette, Wachse oder Harze sowie Fettsäuren, Fettalkohole, Seifen, synthetische Harze oder Öle, vorzugsweise Polyalkylenglykole und deren Derivate, sehr niedermolekulare Polyethylene oder Ester, in Betracht. Ferner können den Schmiermitteln beim erfindungsgemäßen Verfahren übliche Zusatzstoffe wie Hochdruckwirkstoffe (z.B. chlor-, schwefel- oder phosphorhaltige Substanzen) ferner Pigmente und Füllstoffe (z.B. Kalk, Kreide, Talkum, Borax, Soda, Glimmer, Graphit, Molybdändisulfid, Wolframdisulfid, Bornitrid, Jod, Glas) Emulgatoren, Tenside, Netzmittel, Verdicker (z.B. Montmorillonit), Haftverbesserer, Bindemittel, Korrosionsinhibitoren und Antioxidantien zur Abrundung der Eigenschaften beigemischt werden.

Die Oxidate oder die Veresterungs- und/oder Verseifungsprodukte der Oxidate lassen sich für das erfindungsgemäße Verfahren als Schmiermittel in Form von Pulvern, Suspensionen, Dispersionen oder Lösungen einsetzen. In Pulverform weisen die Schmierstoffe eine für die Verwendung vorteilhafte gute Rieselfähigkeit auf, die im Unterschied zu herkömmlichen Schmiermitteln auch bei höherer Luftfeuchtigkeit erhalten bleibt. Bei Suspensionen, Dispersionen und Lösungen dienen bevorzugt Wasser, Mineralöle, natürliche oder synthetische Öle und Chlorkohlenwasserstoffe, gegebenenfalls im Gemisch miteinander, als Suspensions-, Dispersions- bzw. Lösungsmittel. Als besonders vorteilhaft erweisen sich dabei Polyalkylenglykole aufgrund einer lösungsvermittelnden Wirkung sowohl bei der Zubereitung der erfindgungsgemäßen Schmierstoffe als auch bei ihrer Wiederentfernung von der Metalloberfläche. Die Herstellung der Suspensionen und Dispersionen kann unter Hinzufügung bekannter ionischer oder nichtionischer Emulgatoren sowie Netzmittel erfolgen. Die Aufbringung der Schmiermittel auf die Werkstücke wird nach bekannten Verfahren vorgenommen, z.B. durch Aufpudern, Streichen, Tauchen, Fluten, Spritzen oder im Durchlaufverfahren, gegebenenfalls bei erhöhten Temperaturen und unter Nachtrocknen des Werkstücks.

Das erfindungsgemäße Verfahren kann bei allen Arten der spanlosen Umformung von Metallen vorteilhaft angewandt werden, beispielsweise beim Draht-, Stangen-, Rohr-, Profil-, Tief-, Streck-, und Abstreckziehen oder beim Kaltfließpressen, Kaltstauchen, Prägen, Reduzieren, Pilgern, Walzen, Schneiden und Schmieden. Das Verfahren beschränkt sich nicht auf das Kaltumformen von Metallen, sondern schließt das Halbwarm- und Warmumformen von Metallen mit ein, z.B. das Warmwalzen, das Gesenkschmieden oder das Strangpressen, insbesondere auch bei Nichteisenmetallen. Besonders zeigen sich die Vorteile der erfindungsgemäßen Arbeitsweise bei den schwierigeren Umformverfahren, z.B. beim Rohrziehen, Profilziehen, Drahtziehen, Rohrpilgern, Walzen, Kaltfließpressen, Stauchen oder Schmieden.

Das erfindungsgemäße Verfahren eignet sich vorteilhaft zur Umformung von allen gängigen metallischen Werkstoffen, z.B. von kohlenstoffarmen oder kohlenstoffreichen Stählen, nicht-, nieder- oder hochlegierten Stählen, Edelstählen, verzinkten, verkupferten oder anderweitig metallisch beschichteten Stählen, Nichteisenmetallen, etwa Magnesium, Aluminium, Kupfer, Messing, Bronze, Zink, Blei, Nickel, Titan, Zirkon, Wolfram und deren Legierungen. Im besonderen kommen die Vorteile des erfindungsgemäßen Verfahrens bei der Umformung schwer umformbarer Metalle zum tragen, z.B. bei austenitischen und ferritischen Stählen, insbesondere bei hochlegierten, vor allem nichtrostenden Stählen, vorzugsweise Edelstählen, z.B. säurebeständigen Chromoder Chrom-Nickel-Stählen, ferner bei verzinkten Stählen. Wegen der hervorragenden Schmierwirkung der eingesetzten Schmierstoffe sind beim erfindungsgemäßen Verfahren im allgemeinen mehrere aufeinanderfolgende Umformungen ohne dazwischengeschaltetes Nachschmieren möglich.

Aufgrund des hervorragenden Gleit-, Haft-, und Trennvermögens sowie der ausgezeichneten Filmfestigkeit der eingesetzten Schmierstoffe kann beim erfindungsgemäßen Verfahren in der Regel selbst bei schwierigen Umformprozessen die zusätzliche Aufbringung einer Trenn- bzw. Schmiermittelträgerschicht auf die Werkstücke vor der Umformung entfallen. Dadurch ergeben sich gegenüber bekannten Umformverfahren verringerte Kosten, verringerte Abwasserprobleme und verbesserte Oberflächenqualitäten der Endprodukte. Beim erfindungsgemäßen Verfahren können jedoch die eingesetzten Schmierstoffe auch in Kombination mit bekannten Trenn- bzw. Schmiermittelträgerschichten benutzt werden. Dadurch können bei besonders schwierigen Umformungen von Metallen in manchen Fällen weitere Vorteile erzielt wer den, beispielsweise beim Ziehen kompliziert geformter Profile aus Edelstählen oder beim Kaltfließpressen. Dabei genügt im allgemeinen die einfachere physikalische Aufbringung der Trenn- bzw. Schmiermittelträgerschichten durch Auftrocknenlassen entsprechender Lösungen bzw. Dispersionen auf der Werkstückoberfläche (z.B. Kälkung, Boraxierung) zur Erzielung hervorragender Ergebnisse. Die aufwendigere chemische Aufbringung der Trenn- bzw. Schmiermittelträgerschichten durch chemische Reaktion entsprechender Lösungen bzw. Dispersionen mit der Werkstückoberfläche (z.B. Phosphatierung, Oxalierung, Verkupferung) bringt nur in extremen Fällen zusätzliche Vorteile.

Aufgrund der hervorragenden Schmierwirkung der eingesetzten Schmierstoffe werden beim erfindungsgemäßen Verfahren im Vergleich zu bekannten Verfahren allgemein höhere Umformgrade und höhere Umformgeschwindigkeiten, ferner höhere Maßgenauigkeiten und bessere Oberflächengüten der Werkstücke sowie längere Standzeiten der Werkzeuge erreicht. Kaltverschweißungen mit den damit verbundenen Beeinträchtigungen der Werkstückoberflächen durch Ziehriefen und Beeinträchtigungen der Werkzeugstandzeiten durch Aufschweißungen treten nicht oder nur in stark verringertem Maße auf. Das erfindungsgemäße Verfahren verringert ferner den Energieverbrauch und den Anfall von Abwässern.

Das erfindungsgemäße Verfahren zeichnet sich auch dadurch aus, daß Schmierstoffe benutzt werden, die keine gesundheitsschädlichen Stoffe enthalten und auch keine Stoffe wie Chlor, Schwefel, Phosphor oder Bor enthalten, durch die die Eigenschaften der bearbeiteten Werkstoffe, z.B.infolge Verfärbungen und Korrosion, nachteilig beeinflußt werden und die Umwelt stark belastet wird. Die Schmierstoffe wirken auf Metalle nicht korrosiv, sondern korrosionsschützend. Nach der Umformung lassen sie sich nach Bedarf mit einfachen Mitteln und Methoden, beispielsweise mittels üblicher alkalischer, neutraler oder saurer Reiniger oder auch mittels organischer Lösungsmittel, nach üblichen Reinigungsverfahren rückstandsfrei von der Metalloberfläche entfernen. Ei n spezieller Vorteil des erfindungsgemäßen Verfahrens besteht ferner darin, daß sich die benutzten Schmiermittel auch durch eine einfache Vakuum-Wärme-Behandlung, beispielsweise im Vorstadium der Wärmenachbehandlung des Werkstücks, durch Verdampfen rückstandsfrei wieder von der Werkstückoberfläche entfernen lassen.

### Beispiele 1 bis 8

Blanker Stahldraht mit einem Kohlenstoffgehalt von 0, 85% wird gezogen, indem die in folgender Tabelle aufgeführten Oxidationsprodukte von Polymerisaten als Schmiermittel eingesetzt werden.

Die Schmiermittel werden im festen Zustand eingesetzt, indem der Draht vor dem Werkzeug durch das pulverisierte Schmiermittel läuft. Der Draht wird in 15 Zügen in seinem Durchmesser auf 1/4 des ursprünglichen Wertes reduziert. Es werden die in der Tabelle angegebenen Umformergebnisse erzielt.

Wird der Ziehversuch mit herkömmlichen Schmiermitteln, z.B. auf Fettsäureseifen-Basis, durchgeführt, so werden durchwegs geringere Ziehgeschwindigkeiten und weniger gute Drahtoberflächen erhalten. Außerdem tritt bei herkömmlichen Schmiermitteln ein höherer Ziehsteinverschleiß auf.

### Beispiele 9 bis 16

Edelstahldraht wird gezogen, indem wäßrig-alkalische Dispersionen aus Oxidationsprodukten von Polymerisaten als Schmiermittel eingesetzt werden.

Es wird von den gleichen Oxidationsprodukten von Polymerisaten wie in den Beispielen 1 bis 8 ausgegangen. Die Oxidationsprodukte werden zunächst in wäßrig-alkalische Dispersionen übergeführt, indem sie im geschmolzenen Zustand zusammen mit den nach der Säurezahl berechneten Mengen an Kalium hydroxid sowie zusammen mit Emulgatoren (5 Gew.-% ethoxilierterFettalkohol, bezogen auf Oxidat) in heißem Wasser dispergiert werden. Es werden Dispersionen mit den in folgender Tabelle aufgeführten Eigenschaften erhalten.

Der Edelstahldraht (Z 2 CN 18-10) wird jeweils mit den Schmiermitteldispersionen durch Tauchen und anschließendes Trocknen beschichtet und in 15 Zügen vom Ausgangsdurchmesser 6, 5 mm auf den Enddurchmesser von 1, 2 mm verformt. Es werden die in der Tabelle angegebenen Umformergebnisse erzielt. Die Ergebnisse sind durchwegs deutlich besser als sie unter gleichen Bedingungen mit herkömmlichen Schmierstoffen erhalten werden. Mit herkömmlichen Schmierstoffen wird der Draht riefig und bricht teilweise.

Gleichartige Ergebnisse werden mit den oben aufgeführten Schmiermitteln erzielt, wenn sie zum Ziehen von Edelstahlrohren eingesetzt werden. Mit herkömmlichen Schmiermitteln lassen sich annähernd gleich gute Ergebnisse nur erreichen, wenn stark umweltbelastende und korrodierende Schmiermittel auf Basis Chlorparaffin herangezogen werden oder wenn die Rohre zunächst durch Oxalierung in aufwendiger Weise vorbehandelt und dann mit speziellen Fettsäureseifen nachbehandelt werden.

Werden die erfindungsgemäßen Schmierstoffe unter Zusatz geringer Mengen an Polyalkylenglykolen eingesetzt, so lassen sie sich nach erfolgter Umformung besonders leicht wieder von der Metalloberfläche entfernen.

### Beispiele 17 bis 24

Es werden Schmiermittel hergestellt, indem die in den Beispielen 10 bis 17 benutzten Oxidationsprodukte von Polymerisaten in Verseifungsprodukte übergeführt werden. Zu diesem Zweck werden die pulverisierten Oxidationsprodukte durch Vermischen mit der äquivalenten Menge an Kalilauge verseift. Es werden die in der folgenden Tabelle aufgeführten Versuchsprodukte erhalten.

In Rundstäbe aus austenitischem Chrom-Nickel-Stahl von 30 mm Durchmesser werden in einem Zug vier symmetrisch angeordnete Nuten mit je 5 mm Tiefe und 5 mm Breite eingezogen, wobei die in obiger Tabelle aufgeführten Verseifungsprodukte von Polymerisaten als Schmiermittel eingesetzt werden. Es werden die in der Tabelle angegebenen Umformergebnisse erzielt. Die Werkstückoberfläche enthält noch soviel Schmiermittel, daß ohne Nachschmieren weitere Züge möglich sind.

Werden die Ziehversuche mit herkömmlichen Schmiermitteln, beispielsweise auf Fettsäureseifen-Basis durchgeführt, so lassen sich allenfalls annähernd gleich gute Ergebnisse nur erzielen, wenn auf die Werkstücke vor der Umformung eine Trenn- bzw. Schmiermittelträgerschicht auf Eisenoxalatbasis durch chemische Behandlung der Oberfläche mit entsprechenden Lösungen aufgebracht wird.

### Beispiele 25 bis 32

Die Schmiermittel aus den Beipielen 26 bis 33 werden jeweils zusammen mit 30 Massen-% Polyethylenglykol, bezogen auf das Schmiermittel, in einem paraffinischen Mineralöl mit der Viskosität 168 mm²/s (20°C) bei einer Temperatur von 130°C gelöst. Auf diese Weise werden 8 Schmiermittel in Ölphase erhalten, die zum Ziehen von Stahlrohren der Werkstoffqualität St 35 eingesetzt werden. Es werden folgende Ergebnisse erzielt:

Mit herkömmlichen Schmiermitteln werden vergleichbar gute Ergebnisse nur erzielt, wenn auf die Rohre vor Zugabe des Schmiermittels in aufwendiger Weise eine Trenn- bzw. Trägerschicht auf Zinkplhosphatbasis aufgebracht wird.

### Beispiele 33 bis 40

Die Schmiermittel aus den Beispielen 17 bis 24 werden jeweils in einem flüssigen Polyglykol, das aus Ethylenoxid- und Propylenoxid-Einheiten aufge- baut ist, suspendiert. Die so erhaltenen flüssigen Schmiermittel werden zum Ziehen von Edelstahlrohren eingesetzt (= Beispiele 33 bis 40). Es werden bei niederen Ziehkräften hohe Umformgrade (bis zu 51%) und ausgezeichnete Oberflächenqualitäten erreicht. Innerhalb der Versuchsreihe ergibt sich die gleiche Qualitätsabstufung wie bei den Beispielen 25 bis 32. Die Schmiermittel zeichnen sich insbesondere auch durch eine leichte Entfernbarkeit von der Metalloberfläche nach erfolgter Umformung aus.

### Beispiel 41

Ein zylinderförmiger Stahlkörper der Werkstoffqualität St 35 wird durch Kaltfließpressen in eine Hülse übergeführt. Als Schmiermittel wird eine wäßrige Dispersion eines Polyethylenoxidates mit der Säurezahl 26, der Verseifungszahl 40, dem Schmelzpunkt 118°C, dem Dicarbonsäuregehalt von 84% und der Schmelzviskosität 1350 mPas bei 160°C eingesetzt. Die Umformung läuft mit vergleichsweise geringer Stempelkraft und minimaler Auswurfkraft ab und führt zu einem maßgenauen Formteil mit hoher Oberflächenqualität.Wird auf den Stahlkörper vor der Zugabe des Schmiermittels eine Schmiermittelträgerschicht auf Zinkphosphatbasis aufgebracht, so werden nur unwesentlich bessere Umformergebnisse erzielt.

Mit einem herkömmlichen Schmierstoff auf Fettsäureseifen-Basisist der Kaltfließpreßvorgang nur durchführbar, wenn der Stahlkörper vorher zusätzlich mit einer Schmiermittelträgerschicht auf Zinkphosphatbasis versehen wurde.

### Beispiel 42

Ein Polyethylenoxidat mit der Säurezahl 68, der Verseifungszahl 99, dem Tropfpunkt 110°C, dem Dicarbonsäuregehalt von 93% und der Schmelzviskosität 150 mPas bei 140°C wird durch Verrühren der Oxidatschmelze mit der halben äquivalenten Menge Calciumhydroxid verseift. Man erhält ein Verseifungsprodukt mit der Säurezahl 32, der Verseifungszahl 72, dem Tropfpunkt 107°C und der Schmelzviskosität 1500 mPas bei 140°C. Das Verseifungsprodukt wird in Pulverform als Schmiermittel beim Einziehen asymmetrischer Kanten in einen Vierkantstab aus Edelstahl eingesetzt. Es wird ein maßgenaues Profil mit scharfen Kanten und hellblanker Oberfläche erhalten.

Der Versuch wird wiederholt, wobei auf die Werkstückoberfläche zuvor durch chemische Behandlung mit einer entsprechenden Lösung eine Trenn- bzw. Schmierstoffträgerschicht auf Eisenoxalatbasis aufgebracht wird. Es werden - im Vergleich zum Versuch ohne Trenn- bzw. Trägerschicht - graduell weiter verbesserte Umformergebisse erzielt.

Bei Benutzung herkömmlicher Schmiermittel auf Fettsäureseifen-Basis ist ein Ziehen des Profils ohne vorheriges Aufbringen einer Trenn- bzw. Träger schicht nicht möglich. Nach dem Aufbringen einer Trenn- bzw. Trägerschicht ist das Ziehen zwar prinzipiell möglich, es werden aber deutlich schlechtere Ergebnisse erzielt als beim erfindungsgemäßen Verfahren, z.B. tritt starke Riefenbildung und hoher Werkzeugverschleiß auf.

### Beispiel 43

Ein Polyethylenoxidat mit der Säurezahl 68, der Verseifungszahl 99, dem Tropfpunkt 110°C, der Schmelzviskosität 150 mPas bei 140°C und der Molekülmasse 1700 wird mit der entsprechenden Menge Stearylalkohol bis auf eine Säurezahl von 15 verestert. Man erhält ein Produkt mit der Säurezahl 15, der Verseifungszahl 120, dem Tropfpunkt 104°C und der Schmelzviskosität 250 mPas bei 140°C, das in Pulverform als Schmiermittel zum Kaltumformen eines Vierkantstabes aus Edelstahl in einen Sechskantstab durch Ziehen verwendet wird. Es wird ein Endprodukt mit ausgezeichneter Maßgenauigkeit und hoher Oberflächengüte erhalten.

Der Versuch wird wiederholt mit dem Unterschied, daß das Polyethylenoxidat zunächst mit der entsprechenden Menge Stearylalkohol bis auf eine Säurezahl von 30 verestert und dann mit Calciumhydroxid bis auf eine Säurezahl von 15 verseift wird. Man erhält ein Produkt mit der Säurezahl 15, der Verseifungszahl 105, dem Tropfpunkt 108°C und der Schmelzviskosität 1700 mPas bei 140°C. Bei der anschließenden Verwendung des Produktes als Schmiermittel zum Kaltumformen des Vierkantstabes in den Sechskantstab werden im Vergleich zu oben insofern noch weiter verbesserte Ergebnisse erzielt als sich die Umformung mit verringertem Kraftaufwand durchführen läßt. Gleich gute Ergebnisse werden erzielt, wenn das oben benutzte, nur veresterte Schmiermittel unter Zumischung von Füllstoffen (Talkum, Kalk) eingesetzt wird.

## Patentansprüche

1. Verfahren zur spanlosen Umformung von Metallen unter Verwendung eines synthetischen Schmiermittels, das gegebenenfalls in Verbindung mit Trenn- und/oder Schmiermittelträgerschichten verwendet wird, dadurch gekennzeichnet, daß das Schmiermittel ausgewählt ist aus den Produkten der Luftoxidation von Polymerisaten von 1-Olefinen mit Säurezahlen zwischen 5 und 150 mg KOH/g, Schmelzviskositäten zwischen 5 und 100000 mPa s bei 160°C sowie Schmelzpunkten über 90°C sowie Veresterungs- und Verseifungsprodukten dieser Oxidationsprodukte sowie Gemischen der genannten Substanzen, wobei dieses Schmiermittel in reiner Form oder im Gemisch mit anderen, an sich bekannten Mischungsbestandteilen von Schmiermitteln eingesetzt wird.

2. Verfahren nach Anspruch 1, dadurch gekennzeichnet, daß die Produkte der Luftoxidation die Oxidationsprodukte von Polymerisaten sind, die ausgewählt sind aus
- Homopolymerisaten von C₂-C₁₈-Alkenen mit endständiger Doppelbindung, vorzugsweise C₂-C₁₂-Alkenen und insbesondere von Ethen, Propen, 1-Buten, 3-Methyl-1-buten, 1-Penten, 1-Hexen und 1-Octen,
- Copolymerisaten derartiger 1-Olefine miteinander und
- Copolymerisaten derartiger 1-Olefine mit bis zu 50 Gew.-% an sauerstoffhaltigen 1-Olefinen.

3. Verfahren nach Anspruch 2, dadurch gekennzeichnet, daß die zur Herstellung der Oxidationsprodukte verwendeten Polymerisate höhermolekulare Polymerisate mit Molekülmassen von mehr als 5000 und vorzugsweise mehr als 10000 sind.

4. Verfahren nach einem der Ansprüche 1 bis 3, dadurch gekennzeichnet, daß die Oxidationsprodukte Säurezahlen zwischen 10 und 70 KOH/g, Schmelzviskositäten zwischen 50 und 50000 mPa s bei 160°C, Schmelzpunkte über 100°C sowie einen Dicarbonsäuregehalt über 10 Gew.-% aufweisen.

5. Verfahren nach einem der Ansprüche 1 bis 4, dadurch gekennzeichnet, daß die Veresterungsprodukte der Oxidationsprodukte mit ein- oder mehrwertigen Alkoholen verestert sind und die Verseifungsprodukte Verseifungsprodukte mit ein- bis dreiwertigen Metallionen oder mit Ammoniumionen sind.

6. Verfahren nach einem der Ansprüche 1 bis 5, dadurch gekennzeichnet, daß die Veresterungs- und Verseifungsprodukte der Oxidationsprodukte durch Vermischen der pulverisierten festen, suspendierten, dispergierten oder gelösten Oxidationsprodukte mit den festen, suspendierten, dispergierten oder gelösten Veresterungskomponenten bzw. Verseifungskomponenten in fester, suspendierter, dispergierter oder gelöster Form hergestellt und in fester, suspendierter, dispergierter oder gelöster Form eingesetzt werden.

7. Verfahren nach einem der Ansprüche 1 bis 6, dadurch gekennzeichnet, daß die Veresterungs- und Verseifungsprodukte Schmelzpunkte über 100°C sowie Schmelzviskositäten bei 180°C über 100 mPa s aufweisen.

8. Verfahren nach Anspruch 1, dadurch gekennzeichnet, daß das Schmiermittel im Gemisch mit Mischungsbestandteilen eingesetzt wird, die ausgewählt sind aus der Gruppe, bestehend aus Mineralölen, pflanzlichen oder tierischen Ölen, Fetten, Wachsen oder Harzen, Fettsäuren, Fettalkoholen, Seifen, synthetischen Harzen oder Ölen, Polyalkylenglykolen oder deren Derivaten, Hochdruckwirkstoffen, Pigmenten, Füllstoffen, Emulgatoren, Tensiden, Netzmitteln, Verdickern, Haftverbesserern, Bindemitteln, Korrosionsshutzmitteln und Antioxidantien, sowie Mischungen von zwei oder mehr dieser Mischungsbestandteile.

9. Verfahren nach Anspruch 1, dadurch gekennzeichnet, daß das Schmiermittel im Gemisch mit einem Suspensions-, Dispersions- bzw. Lösungsmittel eingesetzt wird, das ausgewählt ist aus einer Gruppe, die besteht aus Wasser, Mineralölen, natürlichen oder synthetischen Ölen, Polyalkylenglykolen oder Chlorkohlenwasserstoffen, sowie Mischungen von zwei oder mehr dieser Mittel.

## Claims

1. A method for the chipless forming of metals using a synthetic lubricant, if necessary in combination with separating and/or lubricant carrier layers, characterized in that the lubricant is selected from the group comprising: the products of the oxidation with air of polymers of 1-olefines with acid numbers between 5 and 150 mg KOH/g, fusion viscosities between 5 and 100, 000 mPas at 160°C and fusion points over 90°C, and the products of esterification and saponification of these products of oxidation and mixtures of the said substances, such lubricant being used in a pure form or mixed with other known mixture components of lubricants.

2. The method as claimed in claim 1, characterized in that the products of oxidation with air are the products of oxidation of polymers which are selected from the group comprising:
- homopolymers of C₂-C₁₈ alkenes with a terminal double bond, preferably of C₂-C₁₂ alkenes and more particularly of ethene, propene, 1-butene, 3-methyl-1-butene, 1-pentene, 1-hexene and 1-octene,
- copolymers of such 1-olefines with each other and
- copolymers of such 1-olefines with up to 50% by weight of acid containing 1-olefines.

3. The method as claimed in claim 2, characterized in that the polymers used for the production of the products of oxidation are high molecular polymers with molecular masses of more than 5000 and preferably more than 10000.

4. The method as claimed in any one of the preceding claims 1 through 3, characterized in that the products of oxidation have acid numbers between 10 and 70 KOH/g, fusion viscosities between 50 and 50000 mPa s at 160°C, fusion points over 100°C and a dicarboxylic acid content of over 10% by weight.

5. The method as claimed in any one of the preceding claims 1 through 4, characterized in that the products of esterification of the products of oxidation are esterified with mono- or polyvalent alcohols and the products of saponification are products of saponification with mono- to trivalent metallic ions or with ammonium ions.

6. The method as claimed in any one of the preceding claims 1 through 5, characterized in that the products of esterification and saponification of the products of oxidation are produced by the mixing of pulverized solid, suspended, dispersed or dissolved products of oxidation with the solid, suspended, dispersed or dissolved esterification components or, respectively, saponification components in a solid, suspended, dispersed or dissolved form and are used in a solid, suspended, dispersed or dissolved form.

7. The method as claimed in any one of the preceding claims 1 through 6, characterized in that the products of esterification and saponification have fusion points over 100°C and fusion viscosities at 18O°C over 100 mPa s.

8. The method as claimed in claim 1, characterized in that the lubricant is used mixed with mixture components selected from the group comprising mineral oils, vegetable or animal oils, fats, waxes or resins, fatty acids, fatty alcohols, soaps, synthetic resins or oils, polyalkyleneglycols or the derivatives thereof, high pressure active materials, pigments, fillers, emulsifiers, surface active materials, wetting agents, thickeners, adhesion promoters, binding agents, anti-corrosion materials and anti-oxidants, and mixtures of two or more of such mixture components.

9. The method as claimed in claim 1, characterized in that the lubricant is used mixed with a suspending, dispersing or, respectively, dissolving material, which is selected form the group consisting of water, mineral oils, natural or synthetic oils, polyalkyleneglycols or chlorinated hydrocarbons, and mixtures of two or more of these materials.

## Revendications

1. Procédé de formage de métaux sans enlèvement de copeaux, en utilisant un agent lubrifiant de synthèse, qui est utilisé éventuellement en liaison avec des couches de séparation et/ou des couches supports de l'agent lubrifiant, caractérisé en ce qu'il consiste à choisir l'agent lubrifiant parmi les produits de l'oxydation par l'air de polymères de 1-oléfines ayant des indices d'acide compris entre 5 et 150 mg de KOH/g, des viscosités à l'état fondu comprises entre 5 et 100.000 mPa.s à 160°C, ainsi que des points de fusion supérieurs à 90°C, ainsi que des produits d'estérification et de saponification de ces produits d'oxydation, ainsi que des mélanges desdites substances, cet agent lubrifiant étant utilisé sous forme pure ou en mélange à d'autres constituants de mélange, en soi connus, d'agents lubrifiants.

2. Procédé suivant la revendication 1, caractérisé en ce que les produits de l'oxydation par l'air sont les produits d'oxydation de polymères choisis parmi :
- les homopolymères d'alcènes ayant de 2 à 18 atomes de carbone et à double liaison en fin de chaîne, de préférence d'alcènes ayant de 2 à 12 atomes de carbone et, notamment, d'éthène, de propène, de 1 -butène, de 3 -méthyl1-butène, de 1-pentène, de 1-hexène et de 1-octène,
- des copolymères de 1-oléfines de ce genre entre elles et
- des copolymères de 1-oléfines de ce genre et de jusqu'à 50 % en poids de 1-o1éfines oxygénées.

3. Procédé suivant la revendication 2, caractérisé en ce que les polymères utilisés pour la préparation des produits oxydés sont des hauts polymères ayant des masses moléculaires supérieures à 5000 et, de préférence, supérieures à 10.000.

4. Procédé suivant l'une des revendications 1 à 3, caractérisé en ce que les produits d'oxydation ont des indices d'acide compris entre 10 et 70 mg de KOH/g, des viscosités à l'état fondu comprises entre 50 et 50.000 mPa.s à 160°C, des points de fusion supérieurs à 100°C, ainsi qu'une teneur en acide dicarboxylique supérieure à 10% en poids.

5. Procédé suivant l'une des revendications 1 à 4, caractérisé en ce que les produits d'estérification des produits d'oxydation sont estérifiés par un monoalcool ou par un polyalcool, et les produits de saponification sont des produits de saponification par des ions métalliques monovalents à trivalents ou par des ions ammonium.

6. Procédé suivant l'une des revendications 1 à 5, caractérisé en ce qu'il consiste à préparer les produits d'estérification et de saponification sous forme solide, en suspension, sous forme dispersée ou sous forme dissoute, en mélangeant les produits d'oxydation solides à l'état pulvérulent, en suspension, dispersés ou dissous, aux agents d'estérification ou de saponification solides, en suspension, dispersés ou dissous, et à les utiliser sous forme solide, en suspension, sous forme dispersée ou sous forme dissoute.

7. Procédé suivant l'une des revendications 1 à 6, caractérisé en ce que les produits d'estérification et de saponification ont des points de fusion supérieurs à 100°C, ainsi que des viscosités à l'état fondu à 180°C supérieures à 100 mPa.s.

8. Procédé suivant la revendication 1, caractérisé en ce qu'il consiste à utiliser l'agent lubrifiant en mélange avec des constituants de mélange, choisis parmi le groupe constitué des huiles minérales, des huiles végétales ou animales, des graisses, des fibres ou des résines, des acides gras, des alcools gras, des savons, des résines synthétiques ou des huiles synthétiques, des polyalcoylèneglycols ou de leurs dérivés, des substances actives sous haute pression, des pigments, des charges, des émulsionnants, des agents tensio-actifs, des agents mouillants, des agents épaississants, des agents améliorant le collage, des agents liants, des agents de protection vis-à-vis de la corrosion et des agents anti-oxydants, ainsi que des mélanges de deux ou plusieurs de ces constituants de mélange.

9. Procédé suivant la revendication 1, caractérisé en ce qu'il consiste à utiliser l'agent lubrifiant en mélange avec un agent de mise en suspension, un agent de mise en dispersion ou un solvant, choisi parmi le groupe constitué de l'eau, des huiles minérales, des huiles naturelles ou synthétiques, des polyalcoylèneglycols ou des hydrocarbures chlorés, ainsi que des mélanges de deux ou plusieurs de ces agents.
